# EUROPÄISCHE PATENTSCHRIFT

(11) **EP 0 073 948 B1**
(45) Veröffentlichungstag und Bekanntmachung des Hinweises auf die Patenterteilung: **01.06.1988**
(21) Anmeldenummer: 82107310.3
(22) Anmeldetag: 12.08.1982
(51) Int. Cl.: D06N 3/06, D06N 3/08, D06N 3/14, B32B 27/12, D06M 17/00

(54) **Wasserdichtes feuchtigkeitsleitendes Textilmaterial**
Water-impermeable humidity conductive textile material
Matériau textile imperméable conducteur de l'humidité

(30) Priorität: 17.08.1981 DE 8123941 U
(43) Veröffentlichungstag der Anmeldung: 16.03.1983
(73) Patentinhaber: von Blücher, Hubert, D-40237 Düsseldorf (DE); von Blücher, Hasso, D-40237 Düsseldorf (DE); de Ruiter, Ernest, Dr., D-51381 Leverkusen (DE)
(72) Erfinder: von Blücher, Hubert, D-40237 Düsseldorf (DE); von Blücher, Hasso, D-40237 Düsseldorf (DE); de Ruiter, Ernest, Dr., D-51381 Leverkusen (DE)
(74) Vertreter: Eggert, Hans-Gunther, Dr.

(56) Entgegenhaltungen:
- EP-A- 0 052 915
- FR-A- 1 281 077
- FR-A- 2 041 200
- US-A- 3 384 506
- US-H- 320 261

## Beschreibung

Die Erfindung betrifft ein wasserdichtes feuchtigkeitsleitendes Textilmaterial aus einem wasserdampfdurchlässigen textilen Träger, der mit einem hydrophilen Polymeren beschichtet ist.

Der wirksamste Weg, überschüssige Körperwärme abzugeben, ist beim Menschen die Verdunstung von Wasser, die normalerweise bereits in der Haut geschieht, die dabei trocken bleibt. Dieser Mechanismus funktioniert aber nur, wenn der produzierte Wasserdampf abtransportiert werden kann. Hieraus folgt, dass die Fähigkeit einer Kleidung, Wasserdampf hindurchzulassen, für das Wohlbefinden des Trägers massgebend ist. Normalerweise wird diese Eigenschaft der Kleidung durch eine mehr oder weniger hohe Luftdurchlässigkeit erreicht und so entstand der im Grunde irreführende Begriff der Atmungsaktivität, weil es keine Hautatmung gibt, sondern lediglich die Feuchtigkeit nach aussen abgegeben werden muss.

Es gibt Fälle, und zwar besonders im Bereich der Schutzbekleidung, wie Wetterschutz, Arbeitsschutz und für militärische Zwecke, aber auch im Freizeitsektor, z. B. bei Anoraks, Zeiten, Schlafsäcken, in denen neben der Wasserdampfdurchlässigkeit eine mehr oder weniger ausgeprägte Dichtigkeit gegen Wasser oder Luft verlangt wird. Es wurde versucht in Beschichtungen, die normalerweise wasserdampfundurchlässig sind, hydrophile Quellkörper, z.B. auf Stärkebasis, einzuarbeiten. Der wesentliche Effekt war jedoch eine Minderung der mechanischen Eigenschaften der Beschichtung. Es wurde auch versucht, Gewebe auf eine mikroporöse Folie, z.B. aus Polytetrafluorethylen, aufzukaschieren. Auch diese Produkte haben ihre Schwächen. Die Herstellung ist zudem kompliziert und extrem teuer.

Aus der US-H-320 261 ist ein wasserdichtes feuchtigkeitsleitendes Textilmaterial der eingangs genannten Art bekannt geworden, bei dem die Beschichtung mit einem hydrophilen Acrylharz erfolgt, das freie Carboxylgruppen enthält. Die Beschichtung erfolgt dabei auf chemischem Wege durch Zersetzung von tert.-Butylacrylat bei Temperaturen von 70 bis 170°C. Bei der Zersetzung des tert.-Butylacrylats wird Buten eliminiert, so dass man einen Schaumstoff erhält. Da bei der Zersetzung des tert.-Butylacrylats erhebliche Mengen an Buten frei werden, würde man bei der Verwendung eines reinen tert.-Butylacrylat-Polymeren eine einige Zentimeter dicke Schaumstoffschicht erhalten. Um zu einem brauchbaren Produkt zu kommen, muss man daher ein tert.-Butylacrylat mit einem erheblichen Anteil an Comonomeren einsetzen. Hierdurch ist die Adsorptionskapazität des bekannten Textilmaterials für Wasser entsprechend niedrig. Das bekannte Textilmaterial hat daher keinen Eingang in die Praxis gefunden.

Aus der US-A-3 384 506 ist es weiter bekannt, Textilmaterialien mit hydrophilen Urethanen zu beschichten, um feuchtigkeitsbindende atmungsaktive Textilien herzustellen. Es werden dort Polyether, Polyurethanpräpolymere mit maskierten Endgruppen mit Hilfe von Verbindungen, die aktiven Wasserstoff enthalten, wie z. B. Ketoxime oder Imine unter thermischer Abspaltung der maskierenden Gruppen vernetzt. Das bekannte Textilmaterial ist in der Lage, eine gewisse Menge an Wasserdampf zu speichern. Es handelt sich jedoch nicht um eine wasserdichte und gegebenenfalls luftdichte Beschichtung, die dennoch den Wasserdampf leitet. Auch haben die dort beschriebenen Polyurethanmaterialien den Nachteil einer relativ schlechten Hydrolysebeständigkeit sowie relativ geringer Lichtechtheit.

Die EP-A-52 915, die gegenüber der vorliegenden Erfindung für die Vertragsstaaten AT, BE, CH, DE, FR, IT, LI, NL, SE als Stand der Technik im Sinne von Art. 54 (3) anzusehen ist, beschreibt das Beschichten wasserdichter feuchtigkeitsleitender Textilmaterialien mit einem atmungsaktiven und somit wasserdampfdurchlässigen Polyurethanfilm. Das Polyurethan ein Blockpolymer aus härteren und weicheren Segmenten, wobei letztere OH-Gruppen tragen, die die Wasserdampfmigration ermöglichen. Neben den bereits oben erwähnten nachteiligen Eigenschaften von Polyurethanen weist dieses den weiteren Nachteil auf, dass sich das Polymere nur in Lösung verarbeiten lässt.

Der vorliegenden Erfindung liegt daher die Aufgabe zugrunde, ein wasserdichtes feuchtigkeitsleitendes Textilmaterial der vorgenannten Art zu schaffen, das zwar wasser- und gegebenenfalls auch luftdicht ist, jedoch in der Lage ist, eine beträchtliche Menge Feuchtigkeit zunächst zu speichern, aber auch zu transportieren und in Form von Wasserdampf auf beiden Seiten wieder abzugeben, wobei die genannten Nachteile der vorbekannten Textilmaterialien vermieden werden.

Diese Aufgabe wird erfindungsgemäss dadurch gelöst, dass das hydrophile Polymere, mit dem das textile Trägermaterial beschichtet ist, ein als Dispersion aufgetragenes hydrophiles Acrylharz mit genügend Hydroxyl-, Ether-, Amin- oder Carboxylgruppen ist, um eine Beschichtung mit einer Wasserdampfdurchlässigkeit von mindestens 500 g/24 h m² nach DIN 53 122 zu ergeben, die 200 bis 400% ihres Gewichtes an Feuchtigkeit speichern kann.

Eine solche Speicherwirkung der Bekleidung ist erwünscht, weil die Schweissproduktion nicht gleichmässig über die Zeit verteilt ist. Das erfindungsgemässe Textilmaterial kann eine kurzzeitige Überproduktion an Feuchtigkeit, die nicht schnell genug nach aussen abgeleitet werden kann, wie ein Puffer aufnehmen. Diese den Tragekomfort günstig beeinflussende Pufferwirkung der Beschichtung wird verbunden mit dem Feuchtigkeitstransport in einer Weise erzielt, dass das Textilmaterial den hohen mechanischen Anforderungen genügt. Ferner ist es möglich, mit den genannten Eigenschaften des erfindungsgemässen Textilmaterials eine spezifische Schutzwirkung, z.B. gegen aggressive Chemikalien, Bakterien oder Strahlen zu verbinden.

Die abdichtende Schicht ist vorzugsweise eine Schaumbeschichtung, die zusätzlich noch komprimiertsein kann. Eine solche Schaumbeschichtung und das anschliessende Komprimieren sind in der Textilausrüstung übliche Arbeitsweisen. Der textile Träger kann beidseitig beschichtet werden. Auf die Beschichtung mit dem hydrophilen Polymeren kann eine weitere Lage eines wasserdampfdurchlässigen textilen Flächengebildes aufgebracht werden. In die Beschichtung können Materialien mit spezifischer Schutzwirkung eingelagert sein. Diese Materialien mit spezifischer Schutzwirkung können auch auf die Beschichtung aufgebracht werden. Die erfindungsgemässe Beschichtung kann luftdicht sein.

Das erfindungsgemässe hydrophile Acrylharz kann mit Polyvinylchlorid modifiziert sein. Ebenso kann ein mit Polyurethan modifiziertes hydrophiles Acrylharz verwendet werden. In diesem Fall kann das Polyurethan eine Dispersion oder ein anderes System mit einem Festkörpergehalt von 80 bis 100% sein.

Der textile Träger kann die Struktur eines Gewebes oder Gewirkes aber auch eines Vlieses bzw. eines sogenannten nonwoven Materials haben. Es kann sowohl aus Naturfasern, wie Baumwolle, Wolle oder Seide als auch aus synthetischen Fasern auf Basis von Polyestern, Polyamiden, Polyacrylnitril, Polyurethanen, Polyolefinen, Polyvinylchlorid, Aramiden oder sogar mineralischen Fasern, wie Glasfasern oder Kohlenstoffasern hergestellt sein. Es ist nicht entscheidend, ob der textile Träger selbst hydrophob oder hydrophil ist, sondern es kommt vorwiegend darauf an, dass er wasserdampfdurchlässig ist. Dazu kann bei einem sehr dichten, nur noch wenig luftdurchlässigen textilen Flächengebilde, auch die eigene Hydrophilität der Fasern beitragen, während ein hydrophober textiler Träger genügend offen sein sollte, um auf diese Weise ausreichend wasserdampfdurchlässig zu sein.

Das erfindungsgemässe Textilmaterial bietet vielseitige Verwendungsmöglichkeiten, so kann es u.a. z.B. für Schutzbekleidung, insbesondere für Seenot-Rettungsanzüge für Piloten verwendet werden. Ebenso ist eine Verwendung für Schlafsäcke oder auch als Obermaterial für Schuhe möglich.

Die Eigenschaft des erfindungsgemässen Textilmaterials, Wasserdampf an Stellen mit hohem Partialdruck aufzunehmen, eine Wanderung der Wassermoleküle in der Schicht zu Stellen mit geringerem Partialdruck und die Abgabe an der Oberfläche in Form von Wasserdampf zu ermöglichen, kommt dadurch zustande, dass in der geschlossenen Schicht genügend hydrophile Gruppen, insbesondere Hydroxyl-, Ether-, Amin- oder Carboxylgruppen enthalen sind. Diese hydrophilen Gruppen können aufgrund einer Copolymerisation oder Cokondensation von Monomeren, die die Kettenbildung bzw. die Vernetzung bewirken, mit hydrophilen Monomeren hergestellt werden. Ebensogut kann man Polymerisate mit sehr hohem Wasseraufnahmevermögen zusammen mit Polymeren, die andere gewünschte Eigenschaften mitbringen, aber selbst nicht oder weniger hydrophil sind, verarbeiten.

Monomere mit hydrophilen Gruppen sind beispielsweise Hydroxyalkylacrylate oder die Acryl-und Methacrylsäureester von Polyalkylenoxiden oder Polyalkylenimiden. Solche Acryl- oder Methacrylsäurederivate können dann mit dem das Basispolymerisat bildenden Acryl- bzw. Methacrylsäureestern und vernetzungsfähigen Monomeren copolymerisiert werden. Dispersionen derartiger hydrophiler Harze sind beispielsweise aus der DE-OS 2 749 386 bekannt. Geeignet ist ferner das Handelsprodukt Plextol 4871 DO der Firma Röhm GmbH für abdichtende feuchtigkeitsleitende Beschichtung aber auch modifizierte Vinylalkoholharze oder Celluloseregenerate. Weiterhin geeignet sind Copolymerisate aus Vinylchlorid und Vinylacetat, bei welchem die Acetatgruppen zu OH-Gruppen hydrolysiert wurden, bzw. Polyurethane mit Überschuss an OH- bzw. NH- und NH₂-Gruppen. Ebenso wie die hydrophilen Monomeren copolymerisiert werden können, ist es auch möglich, daraus hergestellte Dispersionen mit Dispersionen zu verschneiden, deren Eigenschaften aus anderen Gründen erwünscht sind. Beispielsweise haben Polyurethane sehr gute mechanische Eigenschaften und Polyvinylchlorid verbessert den Flammschutz. Brauchbar ist z. B. auch ein Polyvinylchlorid mit eingebauten Monomeren mit stark hydrophilen Gruppen. Bei den Polyurethanen kann man die gewünschten Eigenschaften auch durch die Verwendung von Ausgangsstoffen erhalten, die genügend hydrophile Gruppen, insbesondere Ether- oder lmingruppen, haben.

Ob eine Beschichtung den Anforderungen der Erfindung hinsichtlich der Feuchtigkeitsaufnahme und der Feuchtigkeitsleitung genügt, kann durch Testversuche leicht festgestellt werden. Die erfindungsgemässen Beschichtungen können 200 bis 400% ihres Gewichtes an Feuchtigkeit speichern und ihre Wasserdampfdurchlässigkeit beträgt mindestens 500 g/24 h x m² nach DIN 53 122.

## Patentansprüche

1. Wasserdichtes feuchtigkeitsleitendes Textilmaterial aus einem wasserdampfdurchlässigen textilen Träger, der mit einem hydrophilen Polymeren beschichtet ist, dadurch gekennzeichnet, dass das hydrophile Polymere ein als Dispersion aufgetragenes hydrophiles Acrylharz mit genügend Hydroxyl-, Ether-, Amin- oder Carboxylgruppen ist, um eine Beschichtung mit einer Wasserdampfdurchlässigkeit von mindestens 500 g/ 24 h m² nach DIN 53 122 zu ergeben, die 200-400% ihres Gewichtes an Feuchtigkeit speichern kann.

2. Textilmaterial nach Anspruch 1, dadurch gekennzeichnet, dass die abdichtende Schicht (2) eine Schaumbeschichtung ist.

3. Textilmaterial nach Anspruch 2, dadurch gekennzeichnet, dass die Schaumbeschichtung komprimiert ist.

4. Textilmaterial nach einem oder mehreren der Ansprüche 1 bis 3, dadurch gekennzeichnet, dass der textile Träger (1) beidseitig beschichtet ist.

5. Textilmaterial nach einem oder mehreren der Ansprüche 1 bis 4, dadurch gekennzeichnet, dass auf die Beschichtung (2) mit dem hydrophilen Polymeren eine weitere Lage eines wasserdampfdurchlässigen textilen Flächengebildes (1, 8) aufgebracht ist.

6. Textilmaterial nach einem oder mehreren der Ansprüche 1 bis 5, dadurch gekennzeichnet, dass in die Beschichtung (2) Materialien (3,4) mit spezifischer Schutzwirkung eingelagert sind.

7. Textilmaterial nach einem oder mehreren der Ansprüche 1 bis 6, dadurch gekennzeichnet, dass Materialien (3, 4) mit spezifischer Schutzwirkung auf die Beschichtung (2) aufgebracht sind.

8. Textilmaterial nach einem oder mehreren der Ansprüche 1 bis 7, dadurch gekennzeichnet, dass die Beschichtung luftdicht ist.

9. Textilmaterial nach einem oder mehreren der Ansprüche 1 bis 8, dadurch gekennzeichnet, dass das hydrophile Polymere ein mit Polyvinylchlorid modifiziertes hydrophiles Acrylharz ist.

10. Textilmaterial nach einem oder mehreren der Ansprüche 1 bis 8, dadurch gekennzeichnet, dass das hydrophile Polymere ein mit einem Polyurethan modifiziertes hydrophiles Acrylharz ist.

11. Textilmaterial nach Anspruch 10, dadurch gekennzeichnet, dass das Polyurethan eine Dispersion oder ein anderes System mit einem Festkörpergehalt von 80 bis 100% ist.

12. Verwendung des Textilmaterials nach einem der Ansprüche 1 bis 11 für Schutzbekleidung, insbesondere als Seenot-Rettungsanzug für Piloten.

13. Verwendung des Textilmaterials nach einem der Ansprüche 1 bis 11 für Schlafsäcke.

14. Verwendung des Textilmaterials nach einem der Ansprüche 1 bis 11 als Obermaterial für Schuhe.

## Claims

1. Waterproof, moisture-conducting textile material made of a water vapour-permeable textile base which is coated with a hydrophilic polymer, characterised in that the hydrophilic polymer is a hydrophilic acrylic resin applied as a dispersion with sufficient hydroxyl, ether, amine or carboxyl groups, in order to give a coating with a water vapour permeability of at least 500 g/24 h m² to DIN 53 122 which can hold 200-400% of its weight in moisture.

2. Textile material according to Claim 1, characterised in that the waterproofing layer (2) is a foam coating.

3. Textile material according to Claim 2, characterised in that the foam coating is compressed.

4. Textile material according to one or more of Claims 1 to 3, characterised in that the textile base (1) is coated on both sides.

5. Textile material according to one or more of Claims 1 to 4, characterised in that an additional layer of a flat water vapour-permeable textile sheet (1, 8) is applied to the coating (2) with the hydrophilic polymer.

6. Textile material according to one or more of Claims 1 to 5, characterised in that materials (3, 4) with a specific protective action are embedded in the coating (2).

7. Textile material according to one or more of Claims 1 to 6, characterised in that materials (3, 4) with a specific protective action are applied to the coating (2).

8. Textile material according to one or more of Claims 1 to 7, characterised in that the coating is airtight.

9. Textile material according to one or more of Claims 1 to 8, characterised in that the hydrophilic polymer is a hydrophilic acrylic resin modified with polyvinylchloride.

10. Textile material according to one or more of Claims 1 to 8, characterised in that the hydrophilic polymer is a hydrophilic acrylic resin modified with polyurethane.

11. Textile material according to Claim 10, characterised in that the polyurethane is a dispersion or another system with a solid content of 80 to 100%.

12. Use of the textile material according to one of Claims 1 to 11 for protective clothing, particularly as marine survival suits for pilots.

13. Use of the textile material according to one of Claims 1 to 11 for sleeping bags.

14. Use of the textile material according to one of Claims 1 to 11 as upper material for shoes.

## Revendications

1. Matière textile étanche à l'eau, conduisant l'humidité, constituée d'un substrat textile perméable à la vapeur d'eau qui est revêtu d'un polymère hydrophile, caractérisée en ce que le polymère hydrophile est une résine acrylique hydrophile appliquée en dispersion portant suffisamment de groupes hydroxyle, éther, amine ou carboxyle pour produire un revêtement ayant une perméabilité à la vapeur d'eau d'au moins 500 g/ 24 h m² selon la norme DIN 53 122, qui peut accumuler 200 à 400% de son poids d'humidité.

2. Matière textile suivant la revendication 1, caractérisée en ce que la couche d'étanchéité (2) est un revêtement de mousse.

3. Matière textile suivant la revendication 2, caractérisée en ce que le revêtement de mousse est comprimé.

4. Matière textile suivant une ou plusieurs des revendications 1 à 3, caractérisée en ce que le substrat textile (1) est revêtu des deux côtés.

5. Matière textile suivant une ou plusieurs des revendications 1 à 4, caractérisée en ce qu'une autre couche formée d'un corps plan textile (1, 8) perméable à la vapeur d'eau est appliquée sur le revêtement (2) avec le polymère hydrophile.

6. Matière textile suivant une ou plusieurs des revendications 1 à 5, caractérisée en ce que des matières (3, 4) à action protectrice spéciale sont incorporées dans le revêtement (2).

7. Matière textile suivant une ou plusieurs des revendications 1 à 6, caractérisée en ce que des matières (3, 4) à action protectrice spéciale sont appliquées sur le revêtement (2).

8. Matière textile suivant une ou plusieurs des revendications 1 à 7, caractérisée en ce que le revêtement est étanche à l'air.

9. Matière textile suivant une ou plusieurs des revendications 1 à 8, caractérisée en ce que le polymère hydrophile est une résine acrylique hydrophile modifiée au polychlorure de vinyle.

10. Matière textile suivant une ou plusieurs des revendications 1 à 8, caractérisée en ce que le polymère hydrophile est une résine acrylique hydrophile modifiée avec un polyuréthanne.

11. Matière textile suivant la revendication 10, caractérisée en ce que le polyuréthanne est une dispersion ou un autre système ayant une teneur en matières solides de 80 à 100%.

12. Utilisation de la matière textile suivant l'une des revendications 1 à 11 pour vêtements de protection, notamment comme combinaison de sauvetage pour navigateurs.

13. Utilisation de la matière textile suivant l'une des revendications 1 à 11 pour des sacs de couchage.

14. Utilisation de la matière textile suivant l'une des revendications 1 à 11 comme matériau à dessus pour chaussures.
